# FASCICULE DE BREVET EUROPEEN

(11) **EP 0 517 989 B1**
(45) Date de publication et mention de la délivrance du brevet: **18.03.1998**
(21) Numéro de dépôt: 91810443.1
(22) Date de dépôt: 11.06.1991
(51) Int. Cl.: G03C 7/28

(54) **Bain de blanchiment et son utilisation dans un procédé de blanchiment des couleurs à l'argent**
Bleichbad und seine Verwendung in einem Silberfarbbleichverfahren
Bleach bath and its use in a silver dye bleaching process

(43) Date de publication de la demande: 16.12.1992
(73) Titulaire: JAHLEEL Corporation, Panama 5 (PA)
(72) Inventeur: Wahl, Francis, CH-1206 Geneve (CH)
(74) Mandataire: Charbonnier, Georges R.

(56) Documents cités:
- BE-A- 661 358
- US-A- 2 564 238

## Description

La présente invention se réfère à un bain de blanchiment et à son utilisation comme énoncé dans les revendications ci-jointes.

Les inconvénients essentiels des colorants azométhiniques constituant les images photographiques habituelles en couleur sont leur manque de stabilité à la lumière et leurs absorptions chromatiques indésirables qui altèrent le rendu colorimétrique des épreuves finales. Les colorants diazoïques, en revanche, ne présentent pas ces défauts à un tel degré. Leur stabilité à la lumière est considérable et leur immense variété permet de sélectionner des colorants primaires donnant lieu à un rendu chromatique de très grande qualité.

L'idée de systèmes photographiques fondés sur de tels composés remonte au siècle dernier, ce n'est toutefois que bien plus tard que des surfaces sensibles relevant de l'utilisation de colorants diazoïques ont été mises sur le marché.(1,2,3).

Leur seule singularité de traitement est fondée sur le fait qu'il est possible de détruire un colorant diazoïque proportionnellement à la quantité d'argent métallique que l'on oxyde à son voisinage immédiat. (1,2 et 3 donnent de nombreuses références à cet égard.)
1) P.Glafkidès.Chimie et Physique Photographiques.P.Montel Ed.
2) T.H.James.The Theory of the Photographic Process.Macmillan Publishing Co.Inc. New York.Collier Macmillan Publishers London.
3) Photographic Processing Chemistry L.F.A Mason. Focal Press.London.

Un produit photosensible basé sur l'utilisation de ces colorants diazoïques est constitué par la superposition de trois couches sensibles aux trois primaires, chacune contenant un colorant diazoïque, uniformément réparti, et de couleur complémentaire à la sensibilité chromatique de la couche considérée.

Le principe de traitement d'un tel produit photographique est le suivant:
1) Développement par un révélateur classique d'une image argentique, donc negative, dans chacune des couches sensibles après exposition à la lumière.
2) Blanchiment de l'argent métallique ainsi créé en même temps que l'on détruit une quantité proportionnelle de colorant se trouvant au voisinage du métal.
3) L'image colorée obtenue lors de la phase précédente est donc positive et il ne reste plus qu'à éliminer par fixage les sels d'argent résiduels, laver et sécher pour obtenir une épreuve photographique finale. De ces trois étapes de traitement il est évident que celle du blanchiment, sur laquelle repose en fait tout le procédé, est la plus délicate.

### Chimie du blanchiment de l'argent et des colorants:

La réaction globale (bien connue) de ce système est:

La concentration en ions H⁺ est donc un élément essentiel de cette réaction.

La conversion argent/ion argent étant réversible il est nécessaire de complexer les ions argent par un ligand puissant comme l'ion iodure. Toutefois la réaction globale est lente et il est possible d'accroître considérablement sa cinétique par l'adjonction d'un catalyseur.

Les meilleurs catalyseurs sont des hétérocycles appartenant aux dérivés des quinoxalines.

Comme il est aisé de développer une surface argentique photosensible et aussi de la fixer à grande rapidité il est clair que la phase limitative du procédé est l'accélération de la destruction des colorants car le blanchiment rapide de l'argent est très facile.

La présente invention a donc trait à ce dernier point comme il sera exposé dans ce qui suit.

### Protocole des Essais:

A) Exposition lumineuse: Elle a été réalisée à l'aide d'ue batterie de flash identique à celle se trouvant sur des cabines automatiques de prises de vue en conservant tout au cours des tests rigoureusement les mêmes conditions énergétiques des éclairs de flash.
B) Traitement: Celui-ci tout comme l'exposition a été effectué en utilisant une machine rotative ou bien à l'aide du dernier équipement consistant en une machine à rouleaux capable d'effectuer un traitement à très grande vitesse.

### Réactifs utilisés:

| C) Révélateur (solution prête à l'emploi): | |
|---|---|
| Eau distillée | 700 cm³ |
| Sulfite de sodium anhydre | 60 g |
| Borax décahydraté | 20 g |
| Bromure de potassium | 1,8 g |
| Acide ascorbique | 10 g |
| Phénidon Z (marque déposée) | 3 g |
| Hydroquinone | 15 g |
| Benzotriazole | 0,8 g |
| Azurant Optique qualité photographique | 3 g |
| Eau distillée qs 1 litre | pH 9,80 à 0,05 près à 20°C. |

| B) Bain de blanchiment de l'argent et des colorants: | |
|---|---|
| Eau distillée | 800 cm³ |
| Acide sulfurique pur | 40 cm³ |
| Sel de sodium de l'acide métanitrobenzènesulfonique | 8 g |
| Iodure de potassium | 10 g |
| Thiol (Acide mercaptosuccinique) | 3 g |
| Catalyseur (2,3,6 triméthylquinoxaline) | 2 g |
| Eau distillée qs 1 litre pH inférieur à 0,30 | |

| C) Bain de fixage: | |
|---|---|
| Ammonium thiosulfate | 125 g |
| Métabisulfite de potassium | 15 g |
| Lessive de potasse pour ajuster le pH | |
| Eau distillée qs 1 litre pH à 20°C 6,90 à 0,10 près. | |

Pour chaque essai photographique les conditions d'exposition ont été maintenues constantes en ce qui concerne la puissance des éclairs de flash et les solutions de traitement ont été changées ainsi que les eaux de rinçage.

Dans la machine rotative utilisée pour conduire les essais la séquence habituelle des solutions de traitement est de deux bacs de révélateur,trois bacs de blanchiment,un bac d'eau de rinçage,trois bacs de fixateur puis des bacs d'eau jusqu'à la sortie du papier. La température de traitement est de 35°C et la durée totale du cycle de la machine est d'environ quatre minutes et demie.

Pour chaque essai il a été fait les épreuves suivantes:
a) un blanc, la porte de la cabine de prise de vue étant ouverte durant toute la la durée du traitement.
b) un fond de cabine, cette dernière étant vide,porte fermée.
c) prise de vue d'un modèle, toujours la même personne.
d) photographie d'une gamme chromatique.

On a choisi les conditions d'essai suivantes:
température 33°C.
séquence:deux bacs de révélateur,deux bacs de blanchiment,un bac d'eau de rinçage, trois bacs de fixateur puis des eaux jusqu'à la sortie de la bande.Même durée du cycle de la machine.Dans le cas d'essais à grande vitesse ( deux minutes et quarante cinq secondes ) la température a été portée à 35°C toutes choses égales par ailleurs. Dans ces conditions, en utilisant les solutions de traitement habituelles,le blanc est gris par manque de blanchiment des colorants,le fond de cabine présente un aspect. gris avec une forte dominante cyan, le personnage est sombre sur fond cyan ainsi que la gamme chromatique qui présente un profond déséquilibre.

Le but à atteindre est donc dans ces conditions de trouver une substance, qui ajoutée au bain de blanchiment,va permettre de rétablir l'aspect normal des tests.

De nombreux auteurs ont étudié le mécanisme probable de l'action du catalyseur en ce qui concerne le blanchiment de l'argent et celui simultané des colorants.

Il semble très vraisemblable que l'on aît la série de réactions suivantes:
A) Le catalyseur en solution très acide a un atome d'azote quaternisé à ce titre sert d'intermédiaire d'oxydo-réduction en transportant un proton sur un atome qui passe ainsi à l'état d'ion argent. Cette réaction est réversible d'où la nécessité d'avoir un complexant puissant de l'ion argent en milieu très acide.
B) A la suite de cette première réaction le catalyseur se trouve sous forme d'un radical chargé positivement qui va se dismuter pour donner un agent réducteur actif et le catalyseur de départ.

L'ensemble de ces réactions est schématisé ci-après:
première étape seconde étape

En considérant qu'il s'agit là du véritable mécanisme du blanchiment de l'argent et des colorants il nous a semblé qu'il n'y avait pas possibilité d'agir sur la première réaction car en présence d'un ligand puissant de l'ion argent comme l'ion iode celle-ci ne peut se faire que dans un sens et relativement rapidement.

On ne peut donc agir, pour un catalyseur donné, que sur la seconde réaction soit en augmentant la quantité du catalyseur, ce qui ne donne d'ailleurs pas de bons résultats soit en introduisant un autre corps susceptible de déplacer l'équilibre de la seconde réaction de la gauche vers la droite.

Une première idée serait donc de chercher à éliminer les ions H⁺ produits par la seconde réaction à l'aide d'une base organique forte comme par exemple: le 1,5 Diazabicyclo[4,3,0]non-5- ene (DBU) ou bien encore le 1,8 Diazabicyclo[5,4,0] undec-7-ene.Les essais effectués avec ces produits comme d'ailleurs avec d'autres bases organiques fortes se sont révélés totalement négatifs.

Une autre possibilité restante était d'introduire une base de Lewis, molécule nucléophile ou si possible hypernucléophile permettant de "transporter" le proton de la seconde réaction de la gauche vers la droite de façon à transformer le dérivé chargé du catalyseur en dérivé dihydrogéné actif et en catalyseur de départ assurant ainsi un retour rapide du système de blanchiment à l'état initial.

On peut penser de plus qu'un tel corps doit appartenir à un groupe ponctuel de symétrie relativement élevé pour avoir une répartition favorable de ses orbitales moléculaires.(4,5,6 et 7)
4) F.A.Cotton.Chemical Applications of Group Theory;john Willey & Sons,Inc,New York
5) D.S.Schonland.Molecular Symmetry.Ed française Gauthier-Villars Paris.
6) Jerry March Advanced Organic Chemistry.John Wiley & Sons New York.
7) Newkome & Paudler Contemporary Heterocyclic Chemistry.John Wiley & Sons New York.

Dans les conditions données, c'est à dire en milieu très acide, les groupes donneurs d'électrons ne peuvent être que des groupes alkyles agissant sur une structure de départ déjà propice et particulièrement stable en un tel milieu. Il nous a donc semblé que les hétérocycles π-déficients constituaient à ce point de vue les meilleurs structures de départ. Nous appellerons dans ce qui suit"accélérateurs" les corps qui en présence du catalyseur donnent une accélération très notable de la cinétique du blanchiment des colorants et ramènent les bandes d'essai mentionnées plus haut à leur aspect normal.

Le premier composé intéressant est donc la pyridine dont l'action a déjà été mentionnée dans de nombreuses publications mais dont l'action accélératrice est très insuffisante. On doit donc rechercher une amélioration de cet accélérateur en introduisant des groupes donneurs d'électrons qui peuvent être des substituants alkylés, comme le radical méthyle. L'ortho ou la para-toluidine ne donnent pas de bons résultats (la méta-toluidine ne convient pas pour des raisons d'orbitales moléculaires et ce à priori).

L'introduction de deux radicaux méthyle en ortho de la pyridine comme dans la 2-6 Lutidine donne alors un accélérateur sensible mais pas encore parfait; les autres lutidines, dont le groupe ponctuel de symétrie moléculaire est de ce fait plus bas, ne conduisent, à aucun corps intéressant.

Après la pyridine on peut rechercher encore d'autres dérivés comme la méta ou la para-aminopyridine qui n'ont pas de groupements donneurs et dont l'action est nulle.

Parmi les dérivés alkylés la paradiméthylaminopyridine, corps hypernucléophile, fournit un accélérateur extrêmement puissant déjà à la dose de 5.10⁻³ mol par litre. Par contre, l'orthodiméthylaminopyridine a un effet d'accélération moins marqué que dans le cas du dérivé en para.

La seconde série de composés à étudier dérivent de la pyridazine, de la pyrimidine et de la pyrazine et apparentés. On peut exclure immédiatement deux substances: la pyridazine pour laquelle on sait que la liaison entre les deux atomes d'azote est principalement simple (8), et la pyrimidine pour laquelle dés le départ la répartition electronique semble peu favorable(8). On sait que dans la pyrazine les interactions 1-2 n⁺6, n⁻6* sont fortes et conduisent à un écartement notable des niveaux n⁺ et n⁻(9),

On est donc conduit de ce fait à étudier les dérivés de la pyrazine qui ont déjà été proposés comme catalyseurs dans BE-A-661 358. Les dérivés méthylés de faible symétrie ne donnent pas de molécules très actives, là encore à cause de leur manque de symétrie. Par contre, la tétraméthylpyrazine est un accélérateur puissant à de faibles doses de l'ordre de 5.10⁻³ mol par litre. Les blancs obtenus sont très purs et l'équilibre chromatique tout à fait normal dans les tests tels qu'ils ont été décrits précédemment.
8)A.R.Katritzky & C.W.Rees Comprehensive Heterocyclic Chemistry Vol.3 Part.2B.
9) T.A.Albright,J.K.Burdett,M.H.Whangbo Orbital Interactions in Chemistry .John Wiley

Il a été mis au point à cette occasion une préparation simple de la tétraméthylpyrazine à partir du diacétyle, qui ne fait pas partie de l'invention.

### Préparation de la tétraméthylpyrazine:

on prépare une solution A de composition suivante:

| | |
|---|---|
| N-Méthylpyrrolidone | 1000 cm³ |
| Métabisulfite de sodium, solution à 70% | 500 cm³ |
| Diacétyle | 430 g |

puis une solution B selon:

| | |
|---|---|
| Eau distillée | 2500 cm³ |
| Ammoniaque à 32% | 350 cm³ |
| Hydrosulfite de sodium technique | 1 kg |
| Eau qs | 4 litres. |

On attend une heure puis on verse la solution A dans la solution B et on porte l'ensemble, sous agitation, à reflux durant trois heures. Après refroidissement on amène à dix litres avec de l'eau distillée et corrige si nécessaire le pH à l'acide sulfurique dilué ou avec une solution décimolaire de soude de façon à obtenir une valeur de 5 environ. On filtre, lave, sèche à l'air. Le corps obtenu est la dihydrotetraméthylpyrazine laquelle s'oxyde à l'air pour donner le produit recherché, la tetraméthylpyrazine avec un rendement supérieur à 75% de la théorie par rapport au diacétyle de départ.

L'utilisation simultanée de deux accélérateurs donne de bons résultats mais n'amène toutefois aucun avantage particulier en d'autres termes il n'y a pas d'effet de synergie.

## Revendications

1. Bain de blanchiment destiné à la décoloration des colorants diazoïques en présence d'argent lors du traitement de produits photographiques, comprenant un catalyseur dérivé de la quinoxaline et un accélérateur du processus, caractérisé par le fait que ledit accélérateur est choisi parmi la paradiméthylaminopyridine et la tétraméthylpyrazine.

2. Bain selon la revendication 1, caractérisé par le fait que ledit catalyseur est la 2,3,6-triméthylquinoxaline.

3. Utilisation d'un bain selon les revendications 1 ou 2 pour la décoloration des colorants diazoïques en présence d'argent lors du traitement de produits photographiques.

## Claims

1. Bleach bath intended for the decoloration, of diazo dyes in the presence of silver in the course of the processing of photographic materials containing a catalyst derived from quinoxalin and an accelerator for this processus, caracterized by the fact that this accelerator is chosen between paradimethylaminopyridine and tetramethylpyrazine.

2. Bath according to claim 1, caracterized by the fact that the above mentionned catalyst is the 2,3,6 trimethylquinoxaline.

3. Use of a bath according to claims 1 or 2 for the decoloration of diazo dyes in the presence of silver in the course of the process of photographic materials.

## Patentansprüche

1. Bleichbad für die Entfärbung von diazinischen Farbstoffen im Beisein von Silber während der Behandlung von photographischen Materialien, das einen von Chinoxalin abgeleiteten Katalysator und einen Prozeßbeschleuniger enthält, dadurch gekennzeichnet, daß dieser Beschleuniger ausgewählt ist zwischen Paradimethylaminopyridin und Tetramethylpyrazin.

2. Bad nach Patentanspruch 1, dadurch gekennzeichnet, daß der oben bezeichnete Katalysator das 2,3,6 Trimethylchinoxalin ist.

3. Verwendung eines Bades nach Patentanspruch 1 oder 2 für die Entfärbung von diazinischen Farbstoffen im Beisein von Silber während der Behandlung von photographischen Materialien.
